# NEUE EUROPÄISCHE PATENTSCHRIFT

(11) **EP 0 391 249 B2**
(45) Veröffentlichungstag und Bekanntmachung des Hinweises auf die Entscheidung über den Einspruch: **02.01.2002**
(45) Hinweis auf die Patenterteilung: 01.06.1994
(21) Anmeldenummer: 90105980.8
(22) Anmeldetag: 29.03.1990
(51) Int. Cl.: D01F 1/06, D01F 1/10, B41C 1/14, B41N 1/24

(54) **Monofilamente aus synthetischen Polymeren**
Monofilaments from synthetic polymers
Monofilaments de polymères synthétiques

(30) Priorität: 03.04.1989 CH 120989
(43) Veröffentlichungstag der Anmeldung: 10.10.1990
(73) Patentinhaber: Rhodia Industrial Yarns AG, 6021 Emmenbrücke (CH)
(72) Erfinder: Gneiss, Eva, CH-6020 Emmenbrücke (CH); Vogt, Werner, CH-6204 Sempach (CH); Hurschler, Franz, CH-6023 Rothenburg (CH)
(74) Vertreter: Herrmann, Peter Johannes, Dr.

(56) Entgegenhaltungen:
- DE-B- 2 708 789
- US-A- 4 749 611
- PATENT ABSTRACTS OF JAPAN, Band 9, Nr. 77 (M-369)[1800], 6. April 1985, Seite 92 M 369; & JP-A-59 207 289
- Ullmanns Encyklopädie der technischen Chemie, 4. Auflage (1979), Band 18, S. 558
- Ullmanns Encyklopädie der technischen Chemie, 4. Auflage (1976), Band 11, S. 141
- Ullmanns Encyklopädie der technischen Chemie, 4. Auflage (1975), Band 10, S. 155-156
- Ullmann's Encyclopedia of Industrial Chemistry,5. Auflage (1985), Vol. A 2, S. 402
- Ullmanns Encyklopädie der technischen Chemie, 4. Auflage (1979), Band 17, S. 71-76
- Ullmanns Encyklopädie der technischen Chemie, 4. Auflage (1974), Band 7, S. 626-629
- R. Bauer/H.J. Koslowski, Chemiefaserlexikon, 10. Auflage, S. 60-61
- Ullmanns Encyklopädie der technischen Chemie, 4. Auflage, Band 11, S. 173-177, 185-190
- M.J. Wampetich, Die Spinnfärbung von Polyester - eine Alternative, chemiefasern/textil-industrie, Dezember 1978, S. 1046-1050

## Beschreibung

Die Erfindung betrifft Monofilamente aus synthetischen Polymeren zur Herstellung von Siebdruckgeweben enthaltend Farbstoffe und UV-Absorber.

Zur Herstellung von Siebdruckschablonen wird auf das Gewebe eine fotosensible Schicht aufgebracht. Die grösste spektrale Empfindlichkeit von Kopierschichten liegt im Bereich zwischen 360 und 450 nm. Für die Schablonenherstellung wird ein Diapositiv auf die beschichtete Gewebeseite gelegt und belichtet. Bei der Belichtung mit einem UV-Strahler werden die belichteten Stellen gehärtet, während die unbelichteten mit Wasser ausgewaschen werden. Erfahrungen haben gezeigt, dass ungefärbte Gewebe das UV-Licht teilweise reflektieren. Dadurch wird das Licht gestreut und das Diapositiv unterstrahlt. Die Uebergänge zwischen belichteten und unbelichteten Stellen werden unscharf, was eine Verschlechterung der Kopie bewirkt.

Gelb, orange und rot gefärbte Gewebe neigen viel weniger zu Unterstrahlung, weil das langwellige UV-Licht fast vollständig absorbiert wird. Man hat die Erfahrung gemacht, dass nicht jedes gelb, orange oder rot eingefärbte Gewebe einen genügenden Schutz gegen Unterstrahlung aufweist.

Nach der US-A-4,749,611 sind Monofilamente aus Polyester und Polyamid zur Herstellung von Schablonen bekannt. Diese Filamente sind lichtdurchlässig und enthalten 0,5 bis 1 Gew. % eines UV-Absorbers und Farbpigmentes sowie 0,01 bis 0,1 Gew. % eines Titandioxidpigmentes. Der Remissionsgrad liegt im gesamten interessierenden Wellenlängenbereich des Spektrums über 10 %.

Die DE-B-27 08 789 beschreibt Farbmittel, welche sowohl aus anorganischen und organischen Pigmenten als auch aus löslichen Farbstoffen bestehen. Es werden sog. Masterbatchs für Spinnfärbungen eingesetzt, und zwar unter 200° C. Solche Farbkörpergranulate sind zur Herstellung von Monofilen für Siebdrucke wegen der ungenügenden Fadeneigenschaften nicht geeignet.

Die bekannten Monofile weisen jedoch für die anspruchsvollen Siebdruckschablonen immer noch zu hohe Remissionswerte auf, da sie bei der Reproduktionswiedergabe unscharfe Konturen hinterlassen. Auch die Herstellung der Monofile selbst ist offenbar durch einen zu hohen Anteil an Pigmenten schwierig, da insbesondere bei den feineren Titern untolerierbar viele Fadenbrüche auftreten.

Aufgabe der Erfindung ist es, ein Monofilament für ein Siebdruckgewebe aus synthetischen Polymeren zur Verfügung zu stellen, welches einen Remissionsgrad von weniger als 10 % bei guter Transparenz mit möglichst wenig Pigmenten oder gar keinen aufweist.

Die Aufgabe wird erfindungsgemäss gelöst durch die merkmale gemäss Anspruch 1.

Ein polymerlöslicher Farbstoff hat den Vorteil, dass weniger Fibrillenbrüche beim Ausspinnen auftreten und eine bessere Fadenqualität resultiert. Ein pigmentfreies Monofil ergibt gestochen scharfe Konturen der Siebdruckschablonen. Es ist zweckmässig, dass die Monofile in der Masse 0,1 bis 2,0 Gew. %, insbesondere 0,3 bis 1,0 Gew. %, bevorzugt 0,25 bis 0,50 Gew. % eines polymerlöslichen Farbstoffes enthalten.

Als lösliche Farbstoffe haben sich Perinon- und Anthrachinonfarbstoffe als besonders geeignet erwiesen. Diese Farbstoffe müssen Schmelzpunkte über 200° C, insbesondere 300 ° - 420° aufweisen.

An polymerlöslichen UV-Absorbern haben sich bevorzugt solche als geeignet erwiesen, die Benzotriazol- und Benzophenon-Gruppen enthalten. Besonders geeignet ist beispielsweise 2-[2'-hydroxy-3',5'-bis(α,α-dimethylbenzyl)-phenyl]-benzotriazol.

Die niedrigen Remissionswerte des UV-Absorbers zwischen 300 und 350 nm sichern einen wirksamen UV-Schutz. In dem Bereich der langwelligen UV-Strahlung oberhalb 380 nm steigen die Remissionswerte des UV-Absorbers über 10 %, welche durch Kombination mit polymerlöslichen Farbstoffen zusätzlich unter 10 % herabgesetzt werden können.

Es ist auch zweckmässig, die Monofile aus Polyester oder Polyamid herzustellen, da beide wirtschaftlich einer Spinnfärbung mit in der Schmelze lösbaren Farbstoffen unterzogen werden können. Unter Polyester sind Polymere zu verstehen, welche mindestens 85 Gew. % an Polyethylenterephthalat-Einheiten enthalten. Unter Polyamiden sind bevorzugt Polyhexamethylenadipamid- und Caprolactam Polymere zu verstehen. Es ist auch möglich die erfindungsgemässen Monofilamente aus anderen thermoplastischen Polymeren wie beispielsweise Polypropylenen herzustellen.

Obwohl ohne Titandioxid die tiefsten Remissionswerte erzielt werden konnten, ist es zweckmässig, geringe Mengen, d.h. weniger als 0,3 Gew. % Titandioxid, insbesondere 0,005 - 0,01 Gew. % TiO₂ zu verwenden.

Es ist zweckmässig, Monofilamente mit einem Durchmesser von 0,02 bis 0,10 mm, insbesondere 0,02 - 0,05 mm zu verwenden.

Es ist von Vorteil, Siebdruckgewebe mit einem Remissionsgrad von weniger als 10 %, insbesondere weniger als 5 % und bevorzugt weniger als 4 % im Wellenlängenbereich, zwischen 340 und 460 nm zu verwenden. Dadurch ist es gelungen, einen sehr guten Unterstrahlungsschutz neben guter Transparenz zu erreichen.

Die Erfindung soll anhand von Beispielen näher beschrieben werden.

### Beispiel 1

Kurz vor dem Spinnextruder wurde zum Ti0₂-freien Polyester-Granulat mit einer intrinsischen Viskosität von 0,67 dl/g eine Mischung aus 0,45 % eines polymerlöslichen Gelb- und Rotfarbstoffes und 0,5 % des UV-Absorbers, 2-[2'-hydroxy-3',5'-bis(α,α-dimethyl-benzyl)-phenyl]-benzotriazol zudosiert und bei 290°C zum Monofilament versponnen. Das verstreckte orange Monofilament hat einen Durchmesser von 0,03 mm.

### Beispiel 2

Das Monofilament (Tabellen-Beispiel Nr. 2) wurde aus Polyester mit 0,03 % Titandioxyd nach dem gleichen Verfahren wie im Beispiel 1 hergestellt.

### Beispiel 3

Kurz vor dem Spinnextruder wurde zum TiO₂ freien Polyester-Granulat eine Mischung aus 0,53 % eines polymerlöslichen Gelb- und Rotfarbstoffes und 0,5 % vom UV-Absorber, 2-[2'-hydroxy-3',5'-bis(a,a-dimethyl-benzyl)-phenyl]-benzotriazol zudosiert und bei 290°C zum Monofilament versponnen. Das verstreckte gelbe Monofilament hat einen Durchmesser von 0,03 mm.

### Beispiel 4

Das Monofilament wurde aus Polyester mit 0,03 % Titandioxyd nach dem gleichen Verfahren wie im Beispiel 3 hergestellt.

Die Ergebnisse der Remissionsmessungen an den erfindungsgemässen Monofilamenten bzw. Geweben sind in der folgenden Tabelle zusammengefasst:

**TABELLE:**

| Remissionsgrade in % | | | | | | | | | |
|---|---|---|---|---|---|---|---|---|---|
| | Wellenlängenbereich (nm) | | | | | | | | |
| Beispiel | 340 | 360 | 380 | 400 | 420 | 440 | 460 | 480 | 500 |
| 1 | 5,2 | 3,9 | 4,1 | 4,8 | 3,7 | 3,2 | 3,0 | 3,8 | 7,5 |
| 2 | 5,2 | 3,9 | 4,3 | 5,0 | 4,0 | 3,3 | 3,2 | 4,0 | 7,7 |
| 3 | 5,3 | 3,9 | 3,9 | 4,1 | 3,3 | 2,8 | 2,8 | 3,6 | 8,7 |
| 4 | 5,3 | 4,0 | 4,1 | 4,4 | 3,5 | 3,0 | 3,0 | 3,8 | 9,1 |
| 5 | 6,5 | 7,3 | 10,4 | 39,0 | 74,4 | 82,1 | 84,2 | 86,5 | -- |
| 6 | | 34,4 | 69,0 | 78,5 | 82,1 | 86,3 | 87,6 | 89,1 | -- |

Die in den Beispielen 1 - 4 erwähnten farbigen Monofilamente wurden nach dem kontinuierlichen Dosierspinnfärbeverfahren hergestellt. Dank der Pulverform kann der UV-Absorber zusammen mit dem Farbstoffpulver direkt in das Substrat eingebracht werden.

Die Beispiele 5 und 6 sind Vergleichsbeispiele. Beispiel 5 ist wie Beispiel 1 hergestellt, jedoch ohne Farbstoff; Beispiel 6 enthält weder Farbstoff noch UV-Absorber.

Durch den kombinierten Einsatz von polymerlöslichen Farbstoffen und UV-Absorber auf Basis Benzotriazole und Benzophenone in Polyestergewebe ohne Titandioxyd lässt sich aufgrund extrem tiefer Remission und hoher Transparenz ein besonders wirksamer Unterstrahlungsschutz bei der Herstellung von Siebdruckgeweben erzielen.

## Patentansprüche

1. Monofilamente aus synthetischen Polymeren zur Herstellung von Siebdruckgeweben, enthaltend Farb-Stolle und UV-Absorber, **gekennzeichnet durch** einen Remissionsgrad < 10 % im Wellenlängenbereich zwischen 340 und 460 nm., wobei
die Monofilamente in der Masse 0,1 bis 2,0 Gew. % eines polymerlöslichen Farbstoffes und 0,1 bis 0,5 Gew. % eines UV-Absorbers enthalten.

2. Monofilamente nach Anspruch 2, **dadurch gekennzeichnet, dass** die Farbstoffe einen Schmelzpunkt von 200° bis 420° C aufweisen.

3. Monofilamente nach den Ansprüchen 1 und 2, **dadurch gekennzeichnet, dass** die Monofilamente < 0,3 Gew. % Titandioxid enthalten.

4. Monofilamente nach den Ansprüchen 1 - 3, **dadurch gekennzeichnet, dass** der Durchmesser des Monofilaments 0.02 · 0.10 mm beträgt.

5. Monofilamente nach Anspruch 1, **dadurch gekennzeichnet, dass** die Monofilamente aus Polyester, Polyamid oder Polypropylen bestehen.

## Claims

1. Monofilaments of synthetic polymers for manufacturing screen printing fabrics, containing dyes and UV absorbers, **characterized by** a reflectance < 10 % in the wavelength region between 340 and 460 nm, wherein the monofilaments contain in the mass from 0.1 to 2.0 % by weight of a polymer-soluble dye and from 0.1 to 0.5 % by weight of UV absorber.

2. Monofilament according to Claim 2, **characterized in that** the dyes have a melting point from 200° to 420°C.

3. Monofilaments according to Claims 1 and 2, **characterized in that** the monofilaments contain < 0.3% by weight of titanium dioxide.

4. Monofilaments according to Claims 1-3, **characterized in that** the diameter of the monofilament is 0.02-0.10mm.

5. Monofilaments according to Claim 1, **characterized in that** the monofilaments consist of polyester, polyamide or polypropylene.

## Revendications

1. Monofilaments de polymères synthétiques pour la fabrication de tissus pour sérigraphie, contenant colorants et absorbeur UV, **caractérisé par** une rémission < 10 % dans le domaine de longueurs d'ondes entre 340 et 460 nm, que le monofilament contient 0.1 à 2.0 m/m % de colorants solubles dans le polymère et 0.1 à 0.5 m/m % d'un absorbeur UV.

2. Monofilaments selon la revendication 2, **caractérisés en ce que** les colorants ont un point de fusion de 200°C à 420°C.

3. Monofilament selon les revendications 1 et 2, **caractérisés en ce que** les monofilaments contiennent moins de 0.3 % de dioxide de titane.

4. Monofilaments selon les revendications 1 à 3, **caractérisés en ce que** le diamètre du monofilament est de 0.02-0.10 mm.

5. Monofilaments selon la revendication 1, **caractérisés en ce que** les monofilaments sont du polyester, du polyamide ou du polypropylène.
